# EUROPÄISCHE PATENTSCHRIFT

(11) **EP 0 886 721 B1**
(45) Veröffentlichungstag und Bekanntmachung des Hinweises auf die Patenterteilung: **05.06.2002**
(21) Anmeldenummer: 97904418.7
(22) Anmeldetag: 12.02.1997
(51) Int. Cl.: F01D 5/28, C23C 4/18

(54) **SCHUTZSCHICHT FÜR TURBINENSCHAUFEL**
PROTECTIVE COATING FOR TUBING BLADES
COUCHE DE PROTECTION POUR AUBE DE TURBINE

(30) Priorität: 13.03.1996 DE 19609690
(43) Veröffentlichungstag der Anmeldung: 30.12.1998
(73) Patentinhaber: Forschungszentrum Karlsruhe GmbH, 76133 Karlsruhe (DE)
(72) Erfinder: HENNIES, Hans-Henning, D-76228 Karlsruhe (DE); KESSLER, Günther, D-76297 Stutensee (DE); KRAFFT, Gerd, D-76149 Karlsruhe (DE); MÜLLER, Georg, D-76135 Karlsruhe (DE); SCHUMACHER, Gustav, D-76149 Karlsruhe (DE)
(86) Internationale Anmeldenummer: EP9700630
(87) Internationale Veröffentlichungsnummer: WO9734076

(56) Entgegenhaltungen:
- EP-A- 0 168 868
- EP-A- 0 190 378
- EP-A- 0 271 426
- DE-A- 3 325 251
- DE-A- 3 905 347
- DE-C- 3 310 650
- FR-A- 2 400 568
- US-A- 4 668 527
- PATENT ABSTRACTS OF JAPAN vol. 010, no. 131 (C-346), 15 May 1986 & JP 60 257875 A (NODA GOUHAN KK), 19 December 1985,
- LASER ADVANCED MATERIALS PROCESSING, May 1987, OSAKA, pages 567-572, XP002030969 V.BEDOGNI ET AL: "Laser and electron beam in surface hardening of turbine blades"

## Beschreibung

Die Erfindung betrifft eine Turbinenschaufel nach dem Oberbegriff des Patentanspruchs 1.

Beim Betrieb von Hochtemperaturgasturbinen werden an der Oberfläche der Turbinenschaufeln Temperaturen von bis zu 900° C erreicht. Bei diesen hohen Temperaturen wird der Hauptkorrosionsmechanismus durch Oxidation (Diffusion von Sauerstoff) hervorgerufen. Deshalb beschichtet man die Schaufeln mit einer Hochtemperatur-Super-Legierung-MCrAlY (M=Metall-Basis z. B. Ni, Co). Siehe hierzu das Dokument FR-A-2 400 568.

MCrAlY Schutzschichten werden in der Regel durch Plasmaspritzverfahren aufgebracht. Die Legierung erstarrt zweiphasig. Damit ergibt sich für die Ausbildung von Al₂O₃-Deckschichten an der Oberfläche eine ungünstige Basis. An der Oberfläche der zweiphasigen Legierung wird die Ausbildung einer homogenen Oxidschicht behindert. Die sich bildenden Oxiddeckschichten neigen zur spallation (Abplatzung).

Aus R. Sivakumar, Princ. of Solidific. and Mat. Process., Volume 2, p 671-726 ist bekannt, daß mit Laserstrahlen diese zweiphasige Legierung, über einen Umschmelzprozeß, in eine einphasige überführt werden kann. Der Nachteil dieses Verfahrens besteht zum einen in der geringen räumlichen Ausdehnung des Laserstrahls (bei den hier benötigten Leistungsdichten von 10⁵ - 10⁶ W/cm²) von < 10⁻² cm², und zum anderen in der geringen Eindringtiefe der Laserstrahlung in das Material.

Der räumlich begrenzte Energieeintrag führt zu starken thermischen Spannungen, was sich durch Rißbildung, sowohl in longitudinaler als auch in transversaler Richtung, bemerkbar macht. Rißbildung vermindert den Spallationswiderstand der Oxidschichten und damit die Korrosionsbeständigkeit.

Eine weitere Konsequenz des geringe Strahldurchmesser sind die Raupenbildung an der Oberfläche und Phasenausscheidungen und Rekristallisationen in der Oberflächenschicht hervorgerufen durch das Rastern mit dem Laserstrahl.

Die relativ lange Bestrahlungszeit von einigen Millisekunden, zum Durchschmelzen von einigen 10 µm Schichtdicke, führt zur Änderung der ursprünglichen Stöchiometrie in der Schicht, d. h. zur Reduktion des Anteils der leichten Elemente (Al, Y), die über Konvektion an die Oberfläche geschwemmt werden und damit für den Prozeß der Erneuerung der Oxiddeckschicht fehlen.

Aufgabe der Erfindung ist es, eine Turbinenschaufel bereitzustellen, bei der die Deckschicht nicht zur Spallation neigt.

Gelöst wird diese Aufgabe durch die Merkmale des Patentanspruchs 1.

Die Unteransprüche beschreiben eine vorteilhafte Ausgestaltung der Erfindung.

Die Erfindung wird im folgenden anhand eines Ausführungsbeispiels mit Hilfe der Figur näher erläutert. Die Figur zeigt einen schematischen Schnitt durch eine konventionelle zweiphasige MCrAlY-Turbinenschaufelschutzschicht vor (a) und nach dem Umschmelzvorgang (b).

Schmilzt man die Schutzschicht kurzzeitig auf und kühlt sie sehr schnell ab, und zwar so schnell, daß keine Zeit für Phasenausscheidungen bleibt, erhält man eine einphasige Struktur, die je nach Abkühlgeschwindigkeit nanokristallin oder gar amorph ist und zur Bildung von gleichmäßigen nicht unterbrochenen Oxid-Deckschichten führt. Korrosionstests bis zu einer Dauer von 10000 Stunden bei 1000° C an Luft haben gezeigt, daß sich auf der Oberfläche von Schutzschichten nach Anspruch 1 gleichmäßige, fest haftende, nicht unterbrochene Oxid-Deckschichten bilden, während diese Schichten bei unbehandelten Vergleichsproben eine unterbrochene Struktur mit teilweise Abplatzungen zeigen. Solche Schäden in der Oxiddeckschicht heilen zwar durch Einwanderung von Aluminium aus, dieser Prozeß führt jedoch zu einer Verarmung von Aluminium in der MCrAlY-Schutzschicht und damit zu einer verringerten Standzeit.

Ein weiterer Vorteil der Turbinenschaufelschutzschicht besteht darin, daß die herstellungsbedingte Mikrorauhigkeit der Oberfläche durch den Prozeß der Oberflächenvergütung beseitigt wird und damit der Wärmeaustausch zwischen dem Gas und der Oberfläche reduziert wird und damit höhere Gaseinlaßtemperaturen möglich sind. Höhere Gaseinlaßtemperaturen führen zur Steigerung des Wirkungsgrades.

Auf einer homogenen einphasigen Legierung, sind die Bedingungen für die Ausbildung einer gleichmäßigen Oxiddeckschicht gegeben. Eine gleichmäßige spallationsfeste Oxiddeckschicht behindert am effektivsten das Eindringen von Sauerstoff und verlangsamt die Verarmung der Schutzschicht an Al durch Neubildung der Oxiddeckschicht.

Zur Erzeugung der Korrosionsschutzschichten wird ein gepulster Elektronenstrahl mit großem Strahlquerschnitt benutzt. Der Strahlquerschnitt sollte zwischen 25 bis 100 cm² liegen. Optimal sind Querschnitte zwischen 50 und 100 cm². Die Vorteile des gepulsten Elektronenstrahls sind der große Strahldurchmesser und die große Eindringtiefe der Elektronen ins Material, die über die Energie der Elektronen leicht gesteuert werden kann. Mit den gepulsten Elektronenstrahlen lassen sich hohe Leistungsdichten mit bis zu 3·10⁶ W/cm² homogen auf einer Fläche von 50 cm² erzeugen. Das sind um vier Größenordnungen höhere Querschnittsflächen als beim Laserstrahl. Durch die homogene Leistungsdichteverteilung gibt es in der Schmelzschicht keinen Temperaturgradienten parallel zur Oberfläche, so daß die Ausbildung von transversalen Spannungsrissen unterbleibt. Die Ausbildung einer sogenannten heat effected zone am Strahlrand bleibt wegen der sehr kurzen Prozeßzeit und hoher Kühlraten ohne Konsequenzen.

Die Tiefe der aufgeschmolzenen Schicht wird über die Energie die Pulsdauer und die Leistungsdichte des Elektronenstrahls eingestellt.

Entscheidend für das Ausbleiben von Spannungsrissen senkrecht zur Oberfläche und die Umwandlung der zweiphasigen Legierung in die einphasige amorphe bis nanokristalline Struktur, ist die Kühlrate beim Prozeß der Selbstabschreckung.

Zu geringe Kühlraten < 10⁵ K/s führen nicht zu der gewünschten Phasenbildung.

Zu hohe Kühlraten > 10⁷ K/s führen zu thermischen Spannungsrissen.

Die Kühlraten bei der Selbstabschreckung können durch die Elektronennergie (dadurch wird die Schmelztiefe eingestellt), durch die Leistungsdichte und die Pulsdauer beeinflußt werden. Vergrößern der Eindringtiefe der Elektronen (Schmelztiefe) und verkleinern der Leistungsdichte führen zu kleineren Kühlraten.

Die Elektronenstrahlparameter zur Erzeugung von Schutzschichten gemäß den Ansprüchen 1 bis 3 lassen sich wie folgt zusammenfassen:

| | |
|---|---|
| Elektronenenergie | 50 - 150 keV |
| Leistungsdichte | 5·10⁵ - 3·10⁶ W/cm² |
| Pulsdauer | 10 - 60 µsec |

Aus J. G. Smeggil, Mat. Sci. and Eng., 87 (1987) p 261/65 und A. M. Huntz :Mat. Sci. and Eng., 87 (1987) p 251/60 ist bekannt, daß durch Zulegierung von Elementen gemäß Anspruch 2 der Spallationswiderstand, die Rißbildung und die Hochtemperaturstabilität der Schichtstruktur positiv beeinflußt werden.

Diese Zulegierung wird zusammen mit dem MCrAlY-Pulver über das Plasmaspritzverfahren aufgebracht. Speziell die Hochtemperaturmetalle (Ta, Re, Mo, W) werden dabei, wegen ihrer hohen Schmelzpunkte, nur ungenügend geschmolzen und kondensieren in der Regel in der ursprünglichen Pulverform. Damit bilden sich ungelöste Inseln aus Hochtemperaturmetallen, die in dieser Form nur lokal wirksam sind. Durch den erfindungsgemäßen Umschmelzvorgang gehen diese Metalle mit der MCrAlY-Schutzschicht in Lösung und können erst so ihre stabilisierende Wirkung im gesamten legierten Schichtbereich entfalten.

Der stabilisierende Effekt der zulegierten Elemente wird nur in der der Korrosion stark ausgesetzten oberflächennahen Schicht benötigt, so daß gemäß Anspruch 3 vorgeschlagen wird die Zusatzelemente durch eine Beschichtung (z. B. PVD) oberflächlich anzubringen und über den Umschmelzprozeß einzulegieren. Das hat den wirtschaftlichen Vorteil, daß ein wesentlicher Teil der zu verarbeitende Menge der, zumeist sehr teuren Elemente, eingespart werden könnte.

## Patentansprüche

1. Turbinenschaufel mit einer korrosionsbeständigen MCrAlY-Schutzschicht, **dadurch gekennzeichnet, daß** die Oberflächenschicht der MCrAlY-Schutzschicht bis zu einer Tiefe von 5 - 50 µm großflächig, gleichmäßig über die gesamte oberflächenschicht aus einer einphasigen Legierung besteht, wobei die einphasige Legierung durch Umschmelzen mit einem gepulsten Elektronenstrahl erzeugt ist.

2. Turbinenschaufel nach Anspruch 1, **dadurch gekennzeichnet, daß** in der korrosionsbeständigen MCrAlY-Schutzschicht eine oder mehrere Komponenten aus den starken Oxidbildnern wie La, Al, Ce und den Hochtemperaturmetallen mit einem Schmelzpunkt größer als 2500° C über die ganze Oberflächenschicht der MCrAlY-Schutzschicht homogen verteilt sind.

3. Turbinenschaufel nach Anspruch 1 oder 2, **dadurch gekennzeichnet, daß** eine oder mehrere Komponenten aus den starken Oxidbildnern wie La, Al, Ce und den Hochtemperaturmetallen mit einem Schmelzpunkt größer als 2500° C als weitere dünne Schicht auf die MCrAlY-Schutzschicht homogen aufgetragen und zusammen mit dieser umgeschmolzen ist.

## Claims

1. Turbine blade, having a corrosion-resistant MCrAlY protective layer, **characterised in that** the surface layer of the MCrAlY protective layer comprises a single-phase alloy in a large area up to a depth of 5 - 50 µm, spread uniformly over the entire surface layer, the single-phase alloy being produced by remelting with a pulsed electron beam.

2. Turbine blade according to claim 1, **characterised in that**, in the corrosion-resistant MCrAlY protective layer, one or more components from the strong oxide formers, such as La, Al or Ce, and from the high-temperature metals, having a melting point higher than 2500° C, is or are homogeneously distributed over the entire surface layer of the MCrAlY protective layer.

3. Turbine blade according to claim 1 or 2, **characterised in that** one or more components from the strong oxide formers, such as La, Al or Ce, and from the high-temperature metals, having a melting point higher than 2500° C, is or are homogeneously applied to the MCrAlY protective layer as an additional thin layer and remelted together with said protective layer.

## Revendications

1. Aube de turbine portant une couche de protection contre la corrosion en MCrAlY,
**caractérisée en ce qu'**
à sa surface, cette couche de protection en MCrAlY est composée, sur une profondeur allant de 5 à 50 microns, d'un alliage à une phase, déposé à plat et réparti régulièrement sur toute la surface de la couche, cet alliage à une phase étant obtenu par fusion produite par un courant pulsé d'électrons.

2. Aube de turbine selon la revendication 1,
**caractérisée en ce que**
dans la couche de protection en MCrAlY sont répartis à sa surface, de manière homogène, un ou plusieurs composants à base d'éléments fortement générateurs d'oxydes tels que La, Al, Ce et de métaux fondant à des températures supérieures à 2500°C.

3. Aube de turbine selon les revendications 1 ou 2,
**caractérisée en ce qu'**
un ou plusieurs composants à base des éléments fortement générateurs d'oxydes tels que La, Al, Ce et de métaux fondant à plus de 2500°C est (sont) déposé(s) comme couche supplémentaire mince sur la couche de protection en MCrAlY et fondu(s) avec celle-ci.
